# EUROPÄISCHE PATENTSCHRIFT

(11) **EP 0 100 864 B1**
(45) Veröffentlichungstag und Bekanntmachung des Hinweises auf die Patenterteilung: **25.05.1988**
(21) Anmeldenummer: 83106541.2
(22) Anmeldetag: 05.07.1983
(51) Int. Cl.: G09F 7/18, G09F 3/00

(54) **Gehäuse, insbesondere Druckbehälter, mit einem Schild und Verfahren zur Anbringung des Schildes**
Housing with a panel, in particular a pressure tank, and method of attaching the panel
Boîtier avec panneau, en particulier un réservoir à pression et procédé de fixation de ce panneau

(30) Priorität: 20.07.1982 DE 3227061
(43) Veröffentlichungstag der Anmeldung: 22.02.1984
(73) Patentinhaber: Linnemann-Schnetzer GmbH & Co., D-4730 Ahlen (DE)
(72) Erfinder: Böhme, Horst, D-4730 Ahlen/Westf. (DE)
(74) Vertreter: Knoblauch, Ulrich, Dr.-Ing.

(56) Entgegenhaltungen:
- AT-B- 367 555
- FR-A- 2 282 134
- FR-A- 2 496 553
- LU-A- 48 148

## Beschreibung

Die Erfindung bezieht sich auf ein Gehäuse, insbesondere Druckbehälter, mit einem Schild, das von hinten eingeprägte Schriftzeichen aufweist und mittels einer Klebstoffschicht am Gehäuse befestigt ist, die beim Aufbringen des Schildes in die Prägevertiefungen eingedrungen ist und auf ein Verfahren zur Anbringung des Schildes.

Bei einem bekannten Gehäuse dieser Art (DE-PS 29 11 529) wird das Schild mittels einer heiß härtbaren Klebstofffolie an der Gehäuseoberfläche befestigt. Damit sich nicht nur eine dauerhafte Klebverbindung, sondern auch zumindest im Randbereich des Schildes eine das Eindringen von Feuchtigkeit verhindernde Dichtung bildet, wird das Schild während des Aushärtens mit erheblichem Preßdruck, vorzugsweise etwa 350 N/cm², auf die Klebstoffolie gedrückt. Hierbei ergibt sich eine elastische Verformung, so daß ein Teil des Klebstoffs auch in die Vertiefungen der eingeprägten Schriftzeichen dringt und dort aushärtet.

Bei bestimmten Gehäusen, wie bei Druckbehältern, besteht die Vorschrift, daß dauernd eine Identifikation möglich sein muß. Aus diesem Grund gingen die Bestrebungen bisher dahin, die mit der Beschriftung versehenen Typenschilder so dauerhaft wie möglich am Gehäuse zu befestigen. Trotzdem trat gelegentlich der Fall auf, daß das Typenschild vom Gehäuse abriß, beispielsweise aufgrund äußerer Gewalt. In einem solchen Fall mußte das Gehäuse zum Hersteller eingesandt werden, der nach aufwendigen Untersuchungen ein neues Schild anbrachte.

Aus der LU-A-48148 is bereits ein Nummernschild für kraftfuhrzunge bekannt, das so aufgebaut ist, daß die Buchstaben und Zahlen auch nach einem Umfall oder einem Brand noch identifizierbar sind. Dabei geht es aber nicht darum, daß das Schild abreißen könnte, sondern vorwiegend darum, daß es verbrennt.

Der Erfindung liegt die Aufgabe zugrunde, ein Gehäuse der eingangs beschriebenen Art anzugeben, bei dem nach Abreißen des Schildes eine einfachere Identifizierung möglich ist.

Diese Aufgabe wird erfindungsgemäß dadurch gelöst, daß der Klebstoff und die Oberflächenbeschaffenheit von Gehäuse und Schild so aufeinander abgestimmt sind, daß die Haftfestigkeit zwischen Klebstoffschicht und Gehäuse und die Eigenfestigkeit der Klebstoffschicht größer sind als die Haftfestigkeit zwischen Schild und Klebstoffschicht.

Bei dieser Zuordnung ist sichergestellt, daß eine äußere Kraft, die ein Ablösen des Schildes mit sich bringt, immer zu einer Trennfläche zwischen Schild und Klebstoffschicht führt. Infolgedessen verbleibt auf dem Gehäuuse ein Klebstoffschichtsiegel, das an der Oberfläche erhaben die Schriftzeichen des Typenschildes darbietet. Das Gehäuse ist daher auch nach Abreißen des Schildes identifizierbar. Man kann daher auf die Anbringung eines neuen Schildes verzichten oder aber ohne Schwierigkeiten ein neues Schild mit den vom Siegel ablesbaren Daten anbringen.

Bei bekannten Klebstoffverbindungen wurde nicht darauf geachtet, daß die Eigenfestigkeit der Klebstoffschicht und die Haftfestigkeit an den beiden Oberflächen der Klebstoffschicht eine bestimmte Beziehung zueinander haben. Die Folge davon war, daß beim Abreißen des Schildes die Oberfläche der Klebstoffschicht zerstört wurde.

Besonders günstig ist es, als Klebstoff einen Zweikomponentenkleber zu verwenden, insbesondere einen Zweikomponentenkleber, der als Grundstoff Methylmetacrylat enthält. Ein solcher Zweikomponentenkleber besitzt eine außerordentlich hohe Eigenfestigkeit, so daß keine Gefahr besteht, daß beim Abreißen des Schildes der Klebstoff reißt. Darüber hinaus ist ein Zweikomponentenkleber beim Auftragen so weich, daß er sich mit großer Genauigkeit in die Vertiefungen der in das Schild eingeprägten Schriftzeichen eindrücken läßt. Entsprechend gut ist die spätere Lesbarkeit nach dem Abreißen des Schildes. Hierbei sollte die Klebstoffschicht eine Dicke von etwa 1 mm haben, also zwischen 0,8 und 1,2 mm liegen. Dies verhilft zu einer ausreichenden Eigenfestigkeit der Klebstoffschicht und sorgt für genügend Material zum Füllen der Prägevertiefungen.

Günstig ist es, wenn das Schild eine glattere Oberfläche hat als das Gehäuse. Dies kann beispielsweise dadurch geschehen, daß das Schild walzglatt und das Gehäuse gerauht ist. Unter sonst gleichen Verhältnissen ist die Haftfestigkeit gegenüber dem Gehäuse größer als gegenüber dem Schild.

Insbesondere besteht das Schild aus aluminiertem Schwarzblech. Durch die Aluminiumoberfläche des Schwarzblechs ergibt sich eine weitere Differenzierung der Haftfestigkeit auf beiden Seiten der Klebstoffschicht.

Günstig ist es auch, wenn die Schnittkante des Schildes durch einen Wulst aus ausgehärtetem Klebstoff abgedeckt ist. Man kann also den Klebstoff dazu verwenden, die Schnittkante so zu umschließen, daß das Schild nicht vom Rand her zu rosten beginnt.

Ein Verfahren zur Anbringung des Schildes an einem Gehäuse ist erfindungsgemäß dadurch gekennzeichnet, daß eine vorgegebene Menge des Zweikomponentenklebers, dessen Komponenten unmittelbar vor der Abgabe gemischt wurden, auf das Gehäuse aufgebracht und durch Andrücken des Schildes so auseinandergedrückt wird, daß sich ein Wulst ringgs um das Schild bildet.

Durch die dem Abgabevorgang unmittelbar vorgeschältete Vermischung der beiden Komponenten ist eine gleichmäßige Aushärtung und daher eine gleichmäßige Eigenfestigkeit der Klebstoffschicht gewährleistet. Durch das Abmessen der vorgegebenen Menge und das anschließende Auseinanderdrücken ergibt sich von selbst eine Klebstoffschicht der gewünschten Dicke und ein das Schild umgebender Wulst. Dieser Wulst hat, selbst wenn er den Umfang des Schildes nicht umschließt, den Effekt, daß äußere Kräfte weniger leicht am Schild angreifen können, und daher ein Abreißen des Schildes generell erschwert wird.

Zweckmäßigerweise werden Gehäuse, Schild und Klebstoffschicht etwa 5 bis 8 Minuten in einem auf 80 bis 100°C beheizten Ofen gehalten. Dies führt in sehr kurzer Zeit zu einer ausreichenden Aushärtung des Klebstoffschicht.

Die Erfindung wird nachstehend anhand eines in der Zeichnung dargestellten, bevorzugten Ausfürhungsbeispiels näher erläutert. Es zeigen:
Fig. 1 einen Teilquerschnitt durch ein erfindungsgemäßes Gehäuse,
Fig. 2 eine Draufsicht auf das montierte Schild,
Fig. 3 den Querschnitt der Fig. 1, nachdem das Schild abgerissen ist, und
Fig. 4 eine Draufsicht auf das Klebstoffsiegel.

Gemäß Fig. 1 ist die Wand 1 eines Gehäuses 2 mit einem Schild 3 versehen, das mittels einer Klebstoffschicht 4 an der Oberfläche 5 befestigt ist. Das Gehäuse 2 ist beispielsweise ein Druckbehälter, wie Druckluftbehälter für Bremsanlagen, der für einen bestimmten zulässigen Betriebs- Überdruck ausgelegt ist. Das Schild 3 ist ein Typenschild, das alle wesentlichen Daten, die zur Identifizierung des Gehäuses erforderlich sind, mit erhabenen Schriftzeichen 6 trägt. Diese Schriftzeichen werden von der Rückseite eingeprägt, so daß sich dort Vertiefungen 7 ergeben. Im Ausführungsbeispiel besteht die Wand 1 aus Stahlblech und das Schild 3 aus aluminiertem Schwarzblech.

Die Klebstoffschicht 4 besteht aus einem Zweikomponentenkleber, der im Ausführungsbeispiel als Grundstoff Methylmetacrylat enthält. Zur Härtung können beispielsweise Peroxide verwendet werden. Solche Zweikomponentenkleber werden beispielsweise unter der Bezeichnung "Agomet F 310" von der Degussa angeboten. Die Klebstoffschicht hat eine Dicke von etwa 1 mm und besitzt am Rand einen Wulst 8, der die Schnittkante 9 des Schildes 3 abdeckt.

Zum Anbringen des Schildes 3 wird wie folgt vorgegangen:

Die Oberfläche der Wand 1 wird durch Sandstrahlen gerauht und gegebenenfalls entfettet. Das Schild 3 ist walzglatt und lediglich mit den eingeprägten Schriftzeichen 6 versehen. Mittels einer Auftragvorrichtung wird eine abgemessene Menge des Zweikomponentenklebers, dessen Komponenten erst unmittelbar vor dem Austritt miteinander gemischt worden sind, auf die Wand 1 aufgetragen. Alsdann wird das Schild 3 angedrückt, wodurch sich die Klebstoffschicht ausbreitet, bis sich am Rand der Wulst 8 bildet. In dieser Stellung, gegebenenfalls unter leichtem Druck, wird die Anordnung für 5 bis 8 Minuten in einem Ofen gehalten, dessen Temperatur zwischen 80 und 100°C liegt. Alsdann kann die Anordnung weiterbehandelt werden. Wenn beispielsweise die Wand 1 den Klöpperboden eines Druckbehälters darstellt, kann dieser Boden anschließend in üblicher Weise mit einem zylindrischen Mantel verschweißt werden. Der so fertiggestellte Behälter kann dann mit einer Schutzschicht versehen und durch einen Brennofen geleitet werden, ohne daß dadurch die dauerhafte Befestigung des Schildes an der Wand 1 leidet.

Wenn durch irgendwelche äußeren Kräfte das Schild 3 abreißt, erfolgt die Trennung an der Fläche 10 zwischen Klebstoffschicht und Schild, weil die Haftfestigkeit an der Fläche 11 zwischen Gehäuse und Klebstoffschicht größer ist als die Haftfestigkeit an der Fläche 10 zwischen Klebstoffschicht und Schild und weil auch die Eigenfestigkeit der Klebstoffschicht 4 größer ist als die letztgenannte Haftfestigkeit. Infolgedessen verbleibt die Klebstoffschicht 4 als Siegel mit erhabenen Schriftzeichen 12, die durch das Eindringen des Klebstoffes in die Vertiefungen 7 der Schriftzeichenprägungen 6 entstanden sind. Infolgedessen sind auf dem am Gehäuse verbleibenden Siegel 4 sämtliche Angaben des Schildes 3 lesbar.

Das Schild kann auch aus Aluminium oder einem anderen Metall oder aus Kunststoff bestehen, sofern gegenüber der Klebstoffschicht eine geringere Haftfestigkeit gegeben ist als zwischen Gehäuse und Klebstoffschicht.

## Patentansprüche

1. Gehäuse, insbesondere Druckbehälter, mit einem Schild, das von hinten eingeprägte Schriftzeichen aufweist und mittels einer Klebstoffschicht am Gehäuse befestigt ist, die beim Aufbringen des Schildes in die Prägevertiefungen . eingedrungen ist, dadurch gekennzeichnet, daß der Klebstoff und die Oberflächenbeschaffenheit von Gehäuse (2) und Schild (3) so aufeinander abgestimmt sind, daß die Haftfestigkeit zwischen Klebstoffschicht (4) und Gehäuse (2) und die Eigenfestigkeit der Klebstoffschicht größer sind als die Haftfestigkeit zwischen Schild (3) und Klebstoffschicht.

2. Gehäuse nach Anspruch 1, dadurch gekennzeichnet, daß der Klebstoff ein Zweikomponentenkleber ist.

3. Gehäuse nach Anspruch 2, dadurch gekennzeichnet, daß der Zweikomponentenkleber als Grundstoff Methylmetacrylat enthält.

4. Gehäuse nach einem der Ansprüche 1 bis 3, dadurch gekennzeichnet, daß die Klebstoffschicht (4) etwa 1 mm dick ist.

5. Gehäuse nach einem der Ansprüche 1 bis 4, dadurch gekennzeichnet, daß das Schild (3) eine glattere Oberfläche hat als das Gehäuse (2).

6. Gehäuse nach Anspruch 5, dadurch gekennzeichnet, daß das Schild (3) walzglatt und das Gehäuse (2) gerauht ist.

7. Gehäuse nach einem der Ansprüche 1 bis 6, dadurch gekennzeichnet, daß das Schild (3) aus aluminiertem Schwarzblech besteht.

8. Gehäuse nach einem der Ansprüche 1 bis 7, dadurch gekennzeichnet, daß die Schnittkante (9) des Schildes (3) durch einen Wulst (8) aus ausgehärtetem Klebstoff abgedeckt ist.

9. Verfahren zur Anbringung des Schildes an ein Gehäuse nach einem der Ansprüche 1 bis 8, dadurch gekennzeichnet, daß eine vorgegebene Menge des Zweikomponentenklebers, dessen Komponenten unmittelbar vor der Abgabe gemischt wurden, auf das Gehäuse aufgebracht und durch Andrücken des Schildes so auseinandergedrückt wird, daß sich ein Wulst rings um das Schild bildet.

10. Verfahren nach Anspruch 9, dadurch gekennzeichnet, daß Gehäuse, Schild und Klebstoffschicht etwa 5 bis 8 Minuten in einem auf 80 bis 100°C beheizten Ofen gehalten werden.

## Revendications

1. Boîtier ou enveloppe, notamment réservoir à pression, muni d'un panneau ou plaque d'identification, qui présente des caractères ou lettres imprimés par repoussage depuis l'arrière et fixé au moyen d'une couche collante sur l'enveloppe, laquelle couche collante lors de l'apposition du panneau a pénétré dans les creux de l'impression par repoussage, caractérisé en ce que la colle et l'état de surface de l'enveloppe 2 et de la plaque 3 sont ajustés réciproquement de telle manière que l'adhérence entre la couche collante 4 et l'enveloppe 2 et la stabilité inhérente de la couche collante soient supérieures à l'adhérence entre la plaque 3 et la couche collante.

2. Enveloppe selon la revendication 1, caractérisée en ce que la substance adhésive est une' colle à deux composants.

3. Enveloppe selon la revendication 2, caractérisée en ce que la colle à deux composants contient en tant que matière de base du métacry- late de méthyle.

4. Enveloppe selon l'une quelconque des revendications 1 à 3, caractérisée en ce que la couche de substance adhésive 4 est sensiblement d'une épaisseur de 1 mm.

5. Enveloppe selon l'une quelconque des reven- dicàtions 1 à 4, caractérisée en ce que la plaque 3 comporte une surface plus lisse que celle de l'enveloppe 2.

6. Enveloppe selon la revendication 5, caractérisée en ce que la plaque 3 est passée au cyclindre lisseur et l'enveloppe 2 est rendue rugueuse.

7. Enveloppe selon l'une quelconque des revendications 1 à 6, caractérisée en ce que la plaque 3 consiste en une tôle noire aluminée.

8. Enveloppe selon l'une des revendications 1 à 7, caractérisée en ce quee le bord de coupe 9 de la plaque 3 est recouvert d'un bourrelet 8 en substance adhésive durcie.

9. Procédé destiné à fixer la plaque sur une enveloppe selon l'une des revendications 1 à 8, caractérisé en ce qu'une quantité prédéterminée de la colle à deux composants, dont les composants sont mélangés immédiatement avant l'utilisation est appliquée sur l'enveloppe et qu'elle s'étale par compression exercée sur la plaque de telle manière qu'un bourrelet se forme autour de la plaque.

10. Procédé selon la revendication 9, caractérisé en ce que l'enveloppe, la plaque et la couche de substance adhésive sont maintenues pendant environ 5 à 8 minutes dans un four chauffé de 80 jusqu'à 100°C.

## Claims

1. Housing, in particular a pressure tank, with a panel which has indicia embossed from behind and is fixed by means of an adhesive layer to the housing, which on application of the panel is forced into the embossed recesses, characterised in that the adhesive and the surface condition of the housing (2) and the panel (3) are so arranged relative one to the other that the adhesive strength between the adhesive layer (4) and housing (2) and the strength of the adhesive layer itself are greater than the adhesion strength between panel (3) and adhesive layer.

2. Housing according to claim 1 characterised in that the adhesive is a two component adhesive.

3. Housing according to claim 2 characterised in that the two component adhesive contains as base material methyl methacrylate.

4. Housing according to one of claims 1 to 3 characterised in that the adhesive layer (4) is around 1 mm thick.

5. Housing according to one of claims 1 to 4 characterised in that the panel (3) _{.}has a flatter surface than the housing (2).

6. Housing according to claim 5 characterised in that the panel (3) is rolled flat and the housing (2) is roughened.

7. Housing according to one of claims 1 to 6 characterised in that the panel (3) consists of aluminised black plate.

8. Housing according to one of claims 1 to 7 characterised in that the cut edge (9) of the panel (3) is covered by a bead (8) of hardened adhesive.

9. Process for the application of the panel to a housing according to one of claims 1 to 8 characterised in that a predetermined quantity of two- component adhesive, components of which are mixed directly before application, is applied to the housing and by pressing on the panel is so spread out that a bead forms around the panel.

10. Process according to claim 9 characterised in that the housing panel and adhesive layer are maintained for about 5 to 8 minutes in an oven heated to 80 to 100°C.
